# NEUE EUROPÄISCHE PATENTSCHRIFT

(11) **EP 0 695 609 B2**
(45) Veröffentlichungstag und Bekanntmachung des Hinweises auf die Entscheidung über den Einspruch: **09.10.2002**
(45) Hinweis auf die Patenterteilung: 04.02.1998
(21) Anmeldenummer: 95109694.0
(22) Anmeldetag: 22.06.1995
(51) Int. Cl.: B27N 3/08, B27N 3/18

(54) **Verfahren zum Vorwärmen von Streugut auf eine vorgebbare Vorwärmtemperatur im Zuge der Herstellung von Holzwerkstoffplatten**
Method of preheating a loose material to a set temperature for the manufacture of fibreboards
Procédé de préchauffage d'un matériau à étaler à une température fixe, pour la fabrication de panneaux de fibres

(30) Priorität: 06.07.1994 DE 4423632
(43) Veröffentlichungstag der Anmeldung: 07.02.1996
(73) Patentinhaber: G. SIEMPELKAMP GmbH & Co., 47803 Krefeld (DE)
(72) Erfinder: Gerhardt, Klaus, D-47509 Rheurdt (DE); Rapp, Armin, Dipl.-Physiker, D-47906 Kempen (DE); Schöler, Michael, Dr., Dipl.-Holzwirt, D-47509 Rheurdt (DE); Sitzler, Hans-Dietrich, Dr., D-41334 Nettetal 1 - Hinsbeck (DE)
(74) Vertreter: Honke, Manfred, Dr.-Ing.

(56) Entgegenhaltungen:
- EP-A- 0 383 572
- DE-A- 2 845 080
- DE-A- 3 640 682
- DE-A- 3 641 465
- DE-A- 3 914 106
- DE-B- 1 276 912
- FR-A- 2 439 081
- GB-A- 999 696
- Dubbel"Taschenbuch für den Maschinenbau" 14.Auflage, 1981,Seiten 627-631,680-681,1258
- Lexikon der Holztechnik, 3.Auflage, 1987, Seiten 466,738-739

## Beschreibung

Die Erfindung betrifft ein Verfahren zum Vorwärmen von Streugut auf eine vorgebbare Vorwärmtemperatur im Zuge der Herstellung von Holzwerkstoffplatten durch Heißpressen einer Streugutmatte in einer kontinuierlichen Presse oder in einer Taktpresse, insbesondere zum Vorwärmen von beleimten Spänen im Zuge der Herstellung von Spanplatten. Das Vorwärmen von Streugut im Zuge der Herstellung von Holzwerkstoffplatten wird durchgeführt, um die Leistung von Anlagen für die Herstellung von Holzwerkstoffplatten zu erhöhen, weil die Preßzeit verkürzt werden kann, und/oder um die Qualität der Holzwerkstoffplatten zu verbessern. Streugut bezeichnet im Rahmen der Erfindung beleimtes oder unbeleimtes Streugut. Vorzugsweise bezieht sich die Erfindung auf eine Verfahrensweise mit beleimtem Streugut. Dabei wird mit den bei der Herstellung von Holzwerkstoffplatten üblichen Leimen gearbeitet. Der Begriff Spanplatte ist im Rahmen der Erfindung nicht auf besondere Länge der Späne und nicht auf besondere Zusammensetzungen des Streugutes beschränkt. Von besonderer Bedeutung ist die Lehre der Erfindung für die Herstellung von OSB-Platten. OSB steht für Oriented Strand Board. Die Spanlange liegt hier im Bereich von 75 bis 150 mm, vorzugsweise im Bereich von 100 bis 120 mm, Spandicke etwa 0,75 mm.

Zum Vorwärmen von Streugut im Zuge der Herstellung von Holzwerkstoffplatten sind verschiedene Maßnahmen bekannt. Bei einem bekannten Verfahren (DE-PS 12 76 912) werden aus dem Streugut Preßgutmatten und aus den Preßgutmatten Preßgutmattenabschnitte hergestellt. Es wird Wasserdampf verwendet, um in einer Plattenpresse die Preßgutmattenabschnitte auf Verpressungstemperatur zu erwärmen. Dabei wird mit überhitztern Wasserdampf bei einer Temperatur von 150 °C und mehr gearbeitet. Die Preßgutmattenabschnitte werden in die geöffnete Plattenpresse eingeführt, die danach geschlossen wird. Die Preßgutmattenabschnitte werden zwischen den Pressenplatten zunächst ohne Dampfzuführung auf eine geringere Dichte, als es der Enddichte entspricht, vorgepreßt. Dann wird der überhitzte Wasserdampf eingeführt und am Ende werden die Preßgutmattenabschnitte auf Enddichte fertiggepreßt. Dabei werden auch die Pressenplatten aufgeheizt. Zur Einführung des überhitzten Wasserdampfes ist zumindest eine der Pressenplatten an eine Dampfkammer angeschlossen, die über Dampfdurchlaßöffnungen in der Pressenplatte mit dem Preßspalt zwischen den Pressenplatten in Verbindung steht. Die Dampfkammer ist an eine Einrichtung zur Erzeugung von überhitztem Wasserdampf angeschlossen. Die dem Preßraum zugewandte Oberfläche der mit der Dampfkammer versehenen Pressenplatte besitzt Bohrungen oder ist eine Sintermetallplatte mit dampfdurchlässigen offenen Poren. Die Qualität der hergestellten Produkte ist verbesserungsbedürftig.

Bei einem anderen bekannten Verfahren (DE 36 40 682 A1) wird die Preßgutmatte kontinuierlich aus dem Streugut geformt. Der Vorwärmung ist eine Vorverdichtung vorgeschaltet, die mit Hilfe einer Doppelbandpresse durchgeführt wird, die eine obere und eine untere unbeheizte Pressenplatte aufweist. Die Preßgutmatten liegen auf einem Siebband auf. Mit Hilfe einer oberhalb der Preßgutmatte und einer unterhalb der Preßgutmatte angeordneten Kammer wird ein erhitztes Fluid, vorzugsweise ein aus überhitztem oder gesättigtem Wasserdampf bestehendes Fluid, in der Doppelbandpresse in die Preßgutmatte gedrückt und in diese eingesaugt. Es sollen auf diese Weise Einsparungen an Investitions- und Heizkosten in bezug auf die kontinuierliche Fertigpresse erzielt werden. Der Wärmetransport soll verbessert werden. Die Preßzeit der vorgewärmten Preßgutmatte in der Fertigpresse kann reduziert werden. Die Durchlaufgeschwindigkeit kann erhöht werden.

Im Rahmen der vorstehend beschriebenen bekannten Maßnahmen berertet es Schwierigkeiten, die Vorwärmung in bezug auf Temperatur und Feuchte des Streugutes an unterschiedliches Streugut, an unterschiedliche Leime und an unterschiedliche Produktparameter in bezug auf die Holzwerkstoffplatten anzupassen. Das beruht carauf, daß das Fluid, mit dem die Vorwärmung durchgeführt wird, neben der erwünschten Vorwärmung auch unerwünschte Veränderungen im Streugut bewirken kann.

Der Erfindung liegt das technische Problem zugrunde, die Vorwärmung von Streugut im Zuge der Herstellung von Holzwerkstoffplatten so zu führen, daß unerwünschte, störende Veränderungen im Streugut durch die Vorwärmung nicht mehr auftreten.

Zur Lösung dieses technischen Problems ist Gegenstand der Erfindung ein Verfahren zum Vorwärmen von Streugut auf eine vorgebbare Vorwärmtemperatur im Zuge der Herstellung von Holzwerkstoffplatten durch Heißpressen einer Streugutmatte in einer kontinuierlichen Presse oder in einer Taktpresse, insbesondere zum Vorwärmen von beleimten Spänen im Zuge der Herstellung von Spanplatten, mit den Verfahrensschritten
1.1) Die Vorwärmung wird mit einem klimatisierten Fluid aus Luft und Wasserdampf durchgeführt, welches das Streugut durchströmt und dessen Temperatur und Feuchte eingestellt werden;
1.2) das Fluid, welches das Streugut durchströmt, hat eine Temperatur, die um die Taupunktdifferenz höher ist als der Taupunkt;
1.3) das Fluid wird im Kreislauf über eine Klimaanlage geführt, in welcher der Wasserdampfgehalt, der Taupunkt und die Taupunktdifferenz eingestellt werden;
1.4) der Mengenstrom des Fluids einerseits, der Taupunkt andererseits und außerdem die Taupunktdifferenz werden so gewählt, daß sich die vorgegebene Vorwärmtemperatur des erwärmten Streugutes einstellt,
wobei eine Kondensation des Wasserdampfes in dem Streugut stattfindet und die Feuchte des erwärmten Streugutes dadurch eingestellt wird, daß das Streugut vor der Einführung in das Verfahren einem Trockungsprozeß unterworfen und durch diesen die Einführungsfeuchte nach Maßgabe der bei der Vorwärmung eintretenden Kondensation des Wasserdampfes reduziert wird.

Es versteht sich, daß die Vorwärmtemperatur auch von der Behandlungszeit abhängt. Ein Maß für die erreichbare Vorwärmtemperatur ist die Taupunkttemperatur. Die Vorwarmtemperatur entspricht zumindest der Taupunkttemperatur, kann aber bei ungesättigtem Fluid auch etwas höher liegen.

Der Begriff klimatisiertes Fluid bedeutet, daß Temperatur und Feuchte des Fluids, welches ein Gemisch von Luft und Wasserdampf darstellt, wie in der Klimatechnik üblich eingestellt werden. Zur Einstellung dieses "Klimas" kann daher auf die Erfahrungen der Klimatechnik und grundsätzlich auch auf die in der Klimatechnik üblichen Apparate zurückgegriffen werden, wenn auch im Rahmen der Erfindung mit anderen, zahlenmäßigen Parametern gearbeitet wird. Taupunkt bezeichnet im Rahmen der Erfindung, wie üblich, diejenige Temperatur, bei der in dem Luft/Wasserdampfgemisch die Luft mit der vorhandenen Menge des Wasserdampfes gerade gesättigt ist. Unterhalb des Taupunktes tritt Kondensation des Wasserdampfes infolge Übersättigung ein. Der Wasserdampf schlägt sich z.B. tauartig nieder. Die Taupunktdifferenz ist ein Maß für die Feuchtigkeit der Luft. Sie bezeichnet die Differenz zwischen Lufttemperatur und Taupunkt. Eine große Taupunktdifferenz zeigt folglich ein großes Sättigungsdefizit der Luft an (relativ trokkene Luft), umgekehrt ist eine kleine Taupunktdifferenz ein Zeichen hoher Luftfeuchtigkeit. Die Luftfeuchtigkeit bezeichnet im Rahmen der Erfindung und wie üblich den Wasserdampfgehalt der Luft, angegeben als relative Feuchtigkeit. Bei einer relativen Luftfeuchtigkeit von 100% ist die Luft mit dem Wasserdampf gesättigt. Überschüssiger Wasserdampf kondensiert.

Die Erfindung geht von der Erkenntnis aus, daß bei der Vorwärmung von Streugut im Zuge der Herstellung von Holzwerkstoffplatten der Mengenstrom des Fluids, der Taupunkt und die Taupunktdifferenz (und außerdem die Behandlungszeit) ohne Schwierigkeiten so eingestellt werden können, daß die vorgegebene Vorwärmtemperatur für das erwärmte Streugut erreicht wird. Die konkreten Werte lassen sich für vorgegebenes Streugut, beleimt oder unbeleimt, unschwer experimentell ermitteln. Erfindungsgemäß wird eine Kondensation des Wasserdampfes aus dem Fluid in dem Streugut in Kauf genommen. Die Feuchte des erwärmten Streugutes kann überraschenderweise, wenn es erforderlich ist durch zusätzliche Verfahrensmaßnahmen, eingestellt werden, wie weiter unten beschrieben wird.

Im einzelnen läßt sich das erfindungsgemäße Verfahren auf verschiedene Weise weiter ausbilden und spezifizieren. Für die meisten Anwendungsfälle empfiehlt es sich, das Verfahren so zu führen, daß das Fluid eine Temperatur von über 90 °C, vorzugsweise von über 100 °C aufweist. Dabei hat es sich bewahrt, mit einem Fluid zu arbeiten, welches eine relative Luftfeuchtigkeit von unter 40%, vorzugsweise von unter 30% aufweist. Die Kondensation des Wasserdampfes in dem Streugut wird im Rahmen der Erfindung vorzugsweise derart in Kauf genommen, daß sich die Feuchte im Streugut durch die Vorwärmung um maximal 5% erhöht. Die Fluidtemperatur (in °C) wird zweckmäßig so gewählt, das sie um mindestens 20 %, vorzugsweise um etwa 30 %, über der einzurichtenden Vorwärmtemperatur (ebenfalls in °C) liegt. Störende Kondensatbildung in der Anlage oder im Streugut tritt nicht ein.

Es empfiehlt sich, das Fluid im Kreislauf über eine Klimaanlage zu führen und in dieser den Wasserdampfgehalt, den Taupunkt und die Taupunktdifferenz einzustellen. Da der Wasserdampf bei dem erfindungsgemäßen Verfahren durch die Vorwärmung infolge der Kondensation verbraucht wird, muß in diesem Kreislauf Wasserdampf immer wieder eingespeist werden.

Um die Feuchte des erwärmten Streugutes einzustellen, bestehen im Rahmen der Erfindung verschiedene Möglichkeiten. Im Rahmen des erfindungsgemäßen Verfahrens kann die Feuchte des zu erwärmenden Streugutes eingestellt werden, z. B dadurch eingestellt werden, daß das Streugut vor der Einführung in das erfindungsgemäße Verfahren einem Trocknungsprozeß unterworfen wird und durch diesen die Einführungsfeuchte nach Maßgabe der bei der Vorwärmung eintretenden Kondensation des Wasserdampfes reduziert wird. Die Feuchte des erwärmten Streugutes kann aber auch dadurch eingestellt werden, daß der Wasseranteil, den der Leim bei der Beleimung des Streugutes mitbringt, nach Maßgabe der bei der Vorwärmung eintretenden Kondensation des Wasserdampfes reduziert wird. Die Feuchte des erwärmten Streugutes kann dadurch eingestellt werden, daß im Anschluß an die Vorwärmung eine Trocknung durchgeführt wird. Eine bevorzugte Ausführungsform der Erfindung ist in diesem Zusammenhang dadurch gekennzeichnet, daß die Trocknung des erwärmten Streugutes mit Hilfe eines Trocknungsfluids aus Luft und Wasserdampf durchgeführt wird, welches etwa den gleichen Taupunkt wie das Fluid, mit dem die Vorwärmung durchgeführt wurde, jedoch eine gegenüber diesem Fluid ausreichend erhöhte Temperaturdifferenz aufweist. Handelt es sich um die Herstellung von mehrschichtigen Holzwerkstoffplatten aus einer mehrschichtigen Streugutmatte, so kann es zweckmäßig sein, lediglich das Streugut der Mittelschicht vorzuwärmen.

Nach bevorzugter Ausführungsform der Erfindung wird das Verfahren kontinuierlich geführt. Dabei wird das Streugut kontinuierlich zu einer Streugutmatte geformt und wird diese der Vorwärmung unterworfen Das kann dadurch geschehen, daß das zu erwärmende Streugut kontinuierlich zu einer Streugutmatte geformt und die Streugutmatte kontinuierlich der Vorwärmung unterworfen wird. Regelmäßig wird man im Anschluß daran das Verpressen der vorgeformten Streugutmatte zur fertigen Spanplatte ebenfalls in einer kontinuierlichen Presse durchführen. Man kann aber auch das zu erwärmende, beleimte Streugut kontinuierlich zu einer Streugutmatte formen und diese in Streugutmattenabschnitte aufteilen, wobei die Streugutmattenabschnitte, eine nach der anderen, kontinuierlich der Vorwärmung unterworfen werden Diese Verfahrensweise erlaubt es auch, die Verpressung in Taktpressen durchzulühren Wird die Streugutmatte vorgewärmt, so empfiehlt es sich, die Vorwärmung "symmetrisch" durchzuführen, so daß sich über die Dicke der Streugutmatte eine homogene Verteilung der Vorwärmtemperatur einstellt. Um diese zu erreichen, lehrt die Erfindung, daß die Vorwärmung der Streugutmatte bzw. der Streugutmattenabschnitte mit dem klimatisierten Fluid durch Zuführung dieses Fluids von oben und unten erfolgt Im einzelnen kann dabei so vorgegangen werden, daß das klimatisierte Fluid bei der kontinuierlichen Vorwärmung gleichzeitig am gleichen Ort von oben und unten der Streugutmatte bzw. den Streugutmattenabschnitten zugeführt wird. Man kann aber auch so vorgehen, daß das klimatisierte Fluid bei der kontinuierlichen Vorwärmung gleichzeitig, aber an nebeneinanderliegenden Orten, zunächst von unten und danach von oben, oder umgekehrt, der Streugutmatte bzw. den Streugutmattenabschnitten zugeführt wird. Zweckmäßigerweise erfolgt die kontinuierliche Vorwärmung in einer Vorwärmstation, die unmittelbar vor einer kontinuierlichen Presse für das Pressen der vorgewärmten Streugutmatten angeordnet ist.

Im folgenden wird die Erfindung anhand eines Ausführungsbeispiels erläutert. Das Ausführungsbeispiel betrifft die Herstellung von OSB-Platten im Sinne der einleitenden Definition. Es zeigen
- Fig. 1: eine graphische Darstellung, welches die erfindungsgemäße Spanvorwärmung bei einem OSB-Preßgut sowie die erreichten Vorteile erkennen läßt,
- Fig. 2: schematisch eine Anlage zur Durchführung des erfindungsgemäßen Verfahrens und
- Fig. 3: den vergrößerten Ausschnitt aus dem Gegenstand der Fig. 2 mit zusätzlichen Details.

In der Fig. 1 ist auf der Abszissenachse die Zeit im Bereich von 0 bis 240 Sekunden aufgetragen, auf der Ordinatenachse die Temperatur. Es wurden OSB-Platten mit 12 mm Dicke hergestellt. Dazu wurden Streugutmatten gleicher Streugutzusammensetzung und Dicke der Untersuchung des Temperaturverlaufs unterworfen, und zwar in der Vorwärmstation, beim Transport zwischen Vorwärmstation und Presse sowie in der Presse beim Preßvorgang. Die Vorwärmung erfolgte im Abschnitt I, der Transport im Abschnitt II, der Preßvorgang im Abschnitt III jeweils bis zum Ende der eingetragenen Kurven. Die Kurven 1, 2, 3 und 4 verdeutlichen die in Streugutmattenmitte bzw. OSB-Plattenmitte gemessene Temperatur. Die Kurve 1 entspricht der üblichen Verfahrensweise ohne Vorwärmung, wie es die graphische Darstellung auch erkennen läßt. Bei der Kurve 2 hat nach dem erfindungsgemäßen Verfahren eine Vorwärmung auf etwa 70 °C, bei der Kurve 3 auf etwa 80 °C und bei der Kurve 4 auf etwa 90 °C stattgefunden. Die Vorwärmung erfolgen mit einem klimatisierten Fluid im Sinne der Patentansprüche 3 und 4, Die Feuchte der Preßgutmatten lag nach der Vorwärmung bei etwa 10%. Schon aus den Kurven entnimmt man, daß sich mit Ansteigen der Vorwärmung der sog. Prozeßzeitfaktor. PZF, reduziert, und zwar bei einer Vorwärmung von 90 °C auf etwa 7 sec/mm. Der Prozeßzeitfaktor gibt bekanntlich die erforderliche Preßzeit in sec/mm Plattendicke an. Die folgende Tabelle läßt die erreichten Qualitätsverbesserungen erkennen.

| **OSB-Streugut, OSB-Plattendicke 12 mm** | | | | |
|---|---|---|---|---|
| | Einheit | nicht vorgewärmt | vorgewärmt auf 70 °C | vorgewärmt auf 90 °C |
| Prozeßfaktor | sec/mm | 12 | 9 | 7 |
| Rohdichte | kg/m3 | 680 | 680 | 680 |
| Biegefestigk | N/mm2 | 25,8 | 27,7 | 28,35 |
| E-Modul | N/mm2 | 4140 | 4200 | 3930 |
| Querzugfestigk | N/mm2 | 0,52 | 0,51 | 0,52 |
| 24h-Queliung | % | 25,4 | 23,3 | 21,35 |

Verändert man die Dicke der herzustellenden OSB-Platten, so liegen die aus der Tabelle entnehmbaren Qualitätsparameter ähnlich. Der vorteilhaft Prozeßzeitfaktor von 7 sec/mm bleibt für die Vorwarmung auf 90 °C unverändert. Die OSB-Plattendicke kann z. B bis zu 60 mm betragen.

Die in der Fig. 2 dargestellte Anlage besitzt eine Formstation für die Preßgutmatte, ein Form- und Transportband 10, eine kontinuierliche Doppelbandpresse und eine Vorwarmeinrichtung 11. Die Formstation ist in Richtung des Pfeiles 12 links in Fig. 2 an die dargestellten Anlagenteile angeschlossen. Die Doppelbandpresse ist an die dargestellten Anlagenteile der Fig. 2 in Richtung des rechts dargestellten Pfeiles 13 angeschlossen. Die Fig. 3 zeigt in gegenüber der Fig. 2 wesentlich vergrößertem Maßstab die Vorwärmeinrichtung 11 aus der erfindungsgemäßen Anlage. Man erkennt, daß die Vorwärmeinrichtung 11 einen oberen, über Umlenkeinrichtungen 14 geführten Siebbandumlauf 15 sowie einen unteren, über Umlenkeinrichtungen 16 geführten Siebbandumlauf 17 aufweist. Der Untertrum 18 bzw der Obertrum 19 dieser Siebbandumläufe 15, 17 bilden den Vorwärmspalt 20 für die vorzuwärmende Preßgutmatte. Dem Untertrum 18 bzw. dem Obertrum 19 sind Fluidkammern 21, 22 für die Zuführung bzw. Abführung des klimatisierten Fluids zugeordnet. Die Fluidkammern 21, 22 sind an Fluidführungsleitungen 23 angeschlossen, die einen Fluidkreislauf mit Steuerund Regeleinrichtungen bilden. Sie sind über eine lufttechnische Anlage für die Fluidklimatisierung geführt. Die lufttechnische Anlage ist wie eine übliche Klimaanlage eingerichtet, arbeitet jedoch mit nach Maßgabe der Erfindung eingerichteten Parameterbereichen. In der Fig. 2 ist dem Untertrum 18 bzw. dem Obertrum 19 jeweils eine Fluidkammer 21 bzw. 22 zugeordnet. In der Fig. 3 erkennt man, daß am Untertrum 18 bzw. Obertrum 19 der Siebbandumläufe 15, 17, die den Vorwärmspalt 20 bilden, jeweils eine Mehrzahl von einander gegenüberliegenden Fluidkammern 21, 22 angeordnet sind. Im Ausführungsbeispiel gehören diese Fluidkammern 21, 22 dem gleichen Fluidkreislauf an. Es könnten aber die gegenüberliegenden Fluidkammern 21, 22 paarweise auch jeweils einem separaten Fluidkreislauf angehören. Der Fluidkreislauf weist einen Rechner auf, so daß die Vorwärmung der Preßgutmatte nach Maßgabe unterschiedlicher Produktprogramme rechnergestützt gesteuert oder geregelt werden kann.

## Patentansprüche

1. Verfahren zum Vorwärmen von Streugut auf eine vorgebbare Vorwärmtemperatur im Zuge der Herstellung von Holzwerkstoffplatten durch Heißpressen einer Streugutmatte in einer kontinuierlichen Presse oder in einer Taktpresse, insbesondere zum Vorwärmen von Spänen im Zuge der Herstellung von Spanplatten, mit den Verfahrensschritten
1.1) die Vorwärmung wird mit einem klimatisierten Fluid aus Luft und Wasserdampf durchgeführt, welches das Streugut durchströmt und dessen Temperatur und Feuchte eingestellt werden;
1.2) das Fluid, welches das Streugut durchströmt, hat eine Temperatur, die um die Taupunktdifferenz höher ist als der Taupunkt;
1.3) das Fluid wird im Kreislauf über eine Klimaanlage geführt, in welcher der Wasserdampfgehalt, der Taupunkt und die Taupunktdifferenz eingestellt werden;
1.4) der Mengenstrom des Fluids einerseits, der Taupunkt andererseits und außerdem die Taupunktdifferenz werden so gewählt, daß sich die vorgegebene Vorwärmtemperatur des erwärmten Streugutes einstellt,
wobei eine Kondensation des Wasserdampfes in dem Streugut stattfindet und die Feuchte des erwärmten Streugutes dadurch eingestellt wird, daß das Streugut vor der Einführung in das Verfahren einem Trocknungsprozeß unterworfen und durch diesen die Einführungsfeuchte nach Maßgabe der bei der Vorwärmung eintretenden Kondensation des Wasserdampfes reduziert wird.

2. Verfahren nach Anspruch 1, **dadurch gekennzeichnet, daß** das Fluid eine Temperatur von über 90°C, vorzugsweise von über 100°C, aufweist.

3. Verfahren nach Anspruch 1 oder 2, **dadurch gekennzeichnet, daß** eine Kondensation des Wasserdampfes in dem Streugut derart in Kauf genommen wird, daß sich die Feuchte im Streugut durch die Vorwärmung um maximal 5 % erhöht.

4. Verfahren nach einem der Ansprüche 1 bis 3, **dadurch gekennzeichnet, daß** das zu erwärmende Streugut kontinuierlich zu einer Streugutmatte geformt und die Streugutmatte kontinuierlich der Vorwärmung unterworfen wird.

5. Verfahren nach einem der Anspruch 4, **dadurch gekennzeichnet, daß** die Vorwärmung der Streugutmatte mit dem klimatisierten Fluid durch Zuführung dieses Fluids von oben und unten erfolgt.

6. Verfahren nach Anspruch 5, **dadurch gekennzeichnet, daß** das klimatisierte Fluid bei der kontinuierlichen Vorwärmung gleichzeitig und am gleichen Ort von oben und unten der Streugutmatte bzw. den Streugutmattenabschnitten zugeführt wird.

7. Verfahren nach einem der Ansprüche 4 bis 6, **dadurch gekennzeichnet, daß** die kontinuierliche Vorwärmung in einer Vorwärmstation durchgeführt wird, die unmittelbar vor einer kontinuierlichen Presse für das Pressen der vorgewärmten Streugutmatten angeordnet ist.

## Claims

1. A process for preheating dispersed material to a predeterminable preheating temperature in the course of manufacturing timber product boards by hot pressing a mat of dispersed material in a continuous press or in a press for intermittent processing, particularly for the preheating of wood chips in the course of manufacturing particle boards, comprising the following process steps:
1.1) preheating is conducted with an air-conditioned fluid comprising air and water vapour which flows through the dispersed material and the temperature and humidity of which are adjusted;
1.2) the fluid which flows through the dispersed material is at a temperature which is higher than the dew point by the dew point difference;
1.3) the fluid is circulated via an air conditioning installation in which the water vapour content, the dew point and the dew point difference are set;
1.4) the mass flow of fluid on the one hand, the dew point on the other hand and the dew point difference in addition are selected so that the predetermined preheating temperature of the heated dispersed material is achieved,
wherein condensation of water vapour occurs in the dispersed material and the moisture content of the heated dispersed material is adjusted by subjecting the dispersed material to a drying process before introducing it into the present process, and the initial moisture content is reduced by said drying process in proportion to the condensation of water vapour which occurs during preheating.

2. A process according to claim 1, **characterised in that** the fluid is at a temperature above 90°C, preferably above 100°C.

3. A process according to claims 1 or 2, **characterised in that** condensation of water vapour in the dispersed material is accepted to an extent such that the moisture content of the dispersed material is increased by a maximum of 5 % due to the preheating step.

4. A process according to any one of claims 1 to 3, **characterised in that** the dispersed material to be preheated is continuously formed into a mat of dispersed material and the mat of dispersed material is continuously subjected to preheating.

5. A process according to claim 4, **characterised in that** preheating of the mat of dispersed material by the air-conditioned fluid is effected by supplying said fluid from above and below.

6. A process according to claim 5, **characterised in that** during continuous preheating the air-conditioned fluid is supplied simultaneously from above and below and at the same location to the mat of dispersed material or to sections of the mat of dispersed material.

7. A process according to any one of claims 4 to 6, **characterised in that** continuous preheating is conducted in a preheating station which is disposed directly upstream of a continuous press for pressing the preheated mats of dispersed material.

## Revendications

1. Procédé pour préchauffer une matière fragmentée à une température de préchauffage prédéfinie au cours de la fabrication de panneaux en matériaux dérivés du bois par pressage à chaud d'une nappe de matière à presser dans une presse continue ou dans une presse discontinue, en particulier pour préchauffer des copeaux au cours de la fabrication de panneaux de particules, comprenant les étapes de procédé suivantes :
1.1) le préchauffage est effectué à l'aide d'un fluide climatisé qui est composé d'air et de vapeur d'eau, qui circule à travers la matière fragmentée et dont la température et l'humidité sont réglées ;
1.2) le fluide circulant à travers la matière fragmentée possède une température supérieure de la différence de point de rosée au point de rosée,
1.3) le fluide est conduit en circuit fermé à travers une installation de climatisation dans laquelle la teneur en vapeur d'eau, le point de rosée et la différence de point de rosée sont réglés ;
1.4) le débit du fluide d'une part, le point de rosée d'autre part ainsi que la différence de point de rosée sont choisis pour atteindre la température de préchauffage prédéfinie de la matière fragmentée réchauffée,
une condensation de la vapeur d'eau dans la matière fragmentée ayant lieu et l'humidité de la matière fragmentée réchauffée étant réglée par le fait que, préalablement à son entrée dans le procédé, la matière fragmentée est soumise à un processus de séchage au cours duquel l'humidité d'entrée est réduite en fonction de la condensation de la vapeur d'eau constatée lors du préchauffage.

2. Procédé selon la revendication 1, **caractérisé en ce que** le fluide possède une température supérieure à 90 °C, de préférence supérieure à 100 °C.

3. Procédé selon l'une des revendications 1 ou 2, **caractérisé en ce qu'**une condensation de la vapeur d'eau dans la matière fragmentée est prise en compte de façon que l'humidité dans la matière fragmentée augmente au maximum de 5 % sous l'effet du préchauffage.

4. Procédé selon l'une des revendications 1 à 3, **caractérisé en ce que** la matière fragmentée à réchauffer est transformée de manière continue en nappe de matière à presser et la nappe de matière à presser est soumise de manière continue au préchauffage.

5. Procédé selon la revendication 4, **caractérisé en ce que** le préchauffage de la nappe de matière avec le fluide climatisé s'effectue en amenant ce fluide par le haut et par le bas.

6. Procédé selon la revendication 5, **caractérisé en ce que**, lors du préchauffage continu, le fluide climatisé est amené simultanément et au même endroit par le haut et par le bas à la nappe de matière à presser ou aux portions de nappe de matière à presser.

7. Procédé selon l'une des revendications 4 à 6, **caractérisé en ce que** le préchauffage continu est effectué dans une station de préchauffage qui est située juste avant une presse continue destinée à presser les nappes réchauffées de matière à presser.
